# EUROPÄISCHE PATENTSCHRIFT

(11) **EP 0 089 584 B1**
(45) Veröffentlichungstag und Bekanntmachung des Hinweises auf die Patenterteilung: **19.02.1986**
(21) Anmeldenummer: 83102444.3
(22) Anmeldetag: 12.03.1983
(51) Int. Cl.: H01B 3/44, C08L 29/04

(54) **Kabelummantelung**
Cable covering
Gaine de câble

(30) Priorität: 24.03.1982 DE 3210726
(43) Veröffentlichungstag der Anmeldung: 28.09.1983
(73) Patentinhaber: BAYER AG, 51368 Leverkusen (DE)
(72) Erfinder: El Sayed, Aziz, Dr., D-5090 Leverkusen 1 (DE); Röhr, Harry, Dr., D-5020 Frechen 4 (DE); Resz, Raoul, Dr., D-5060 Bergisch Gladbach 3 (DE)

## Beschreibung

Kabel, beispielsweise Elektrokabel, werden im allgemeinen mit einem Polymeren ummantelt. Dazu werden z.B. Thermoplaste, vernetzte Thermoplaste oder Elastomere verwendet.

Ein Nachteil dieser Kabelummantelungen ist darin zu sehen, dass die verwendeten Polymeren bei hohen Temperaturen oder Flammeinwirkung zum Brennen neigen. Dadurch kann sich der Brandherd in kurzer Zeit ausbreiten.

Es ist bekannt, dass Polymere durch die Zugabe von feuerhemmenden Zusatzstoffen flammwidrig eingestellt werden können. Als feuerhemmende Zusatzstoffe können z.B. Kombinationen aus halogenierten Kohlenwasserstoffen und Antimontrioxid verwendet werden. Eine andere Möglichkeit besteht darin, Polymere mit hohem Halogengehalt, z.B. PVC, zu verwenden. Im Brandfall entstehen jedoch bei diesen Kabeln unter anderem gesundheitsschädliche und stark korrosive Gase. Diese kann zu vorübergehenden Vergiftungserscheinungen und Korrosionsschäden an Materialien in der Nähe der Brandstelle führen. In der Regel sind die Schäden durch Korrosion viel höher als die Feuerschäden. Daher werden im zunehmendem Masse halogenfreie, feuerhemmende Zusatzstoffe zur Herstellung von Kabelummantelungen verwendet.

Beispielsweise werden Aluminiumhydroxid-Hydrat (z.B. Martinale ) oder Calciumaluminat dazu verwendet.

Jedoch wird eine merkliche flammhemmende Wirkung erst bei einer Konzentration über 25 Gew.-% erzielt. Dadurch werden bei manchen Polymeren die mechanischen Eigenschaften stark beeinträchtigt. Ausserdem können im Brandfall Nebel entstehen, so dass der Brandherd nicht mehr rechtzeitig erkannt werden kann. So kann, beispielsweise bei Auftreten eines Kabelbrandes, in Schächten wie U-Bahnschächten, durch Nebelbildung das Auffinden von Fluchtwegen erschwert werden. Bis heute wurde kein Material zur Kabelummantelung gefunden, das halogenfrei ist und im Brandfall keine toxischen und korrosiven Gase abspaltet und darüber hinaus keine Rauchgase und Nebel bildet.

Kabelumrnantelungen, die aus Polymermischungen bestehen, die geringe Anteile an (teil) verseiften Ethylen-Vinylacetat-Copolymeren beinhalten, sind aus der DD-A-140 095 bekannt.

Bekannt ist auch aus der EP-A-41 192 die Herstellung von Kabelummantelungen aus teilverseiften Ethylen-Vinylacetat-Copolymeren, die mit Polyisocyanaten vernetzt sind.

In der Regel werden Kabel im Extrusionsverfahren ummantelt. Für die Extrusion werden Polymere mit sehr hohem Molekulargewicht bzw. sehr niedrigem Schmelzindex verwendet. Dadurch wird ein Druckaufbau vor der Düse erreicht und eine gleichmässige Wanddicke bei der Extrusion erzielt.

Überraschenderweise wurde gefunden, dass (teil)-verseifte Ethylen-Vinylacetat-Copolymerisate mit einem Vinylalkoholgehalt zwischen 10 und 35 Gew.-% im Brandfall praktisch keine toxischen und korrosiven Gase abspalten. Ausserdem entstehen beim Brand sehr wenig Russ und Schwebeteile enthaltendes Rauchgas, d.h. die Rauchgasdichte ist sehr gering. Ausserdem verlöschen derartig ummantelte Kabel im Brandfall je nach Molekulargewicht des verwendeten Copolymerisats nach 0,2 bis 0,6 Minuten von selbst.

Die Erfindung betrifft Kabelummantelungen aus (teil)-verseiften Ethylen-Vinylacetat-Copolymeren.

Die erfindungsgemäss verwendbaren Ethylen-Vinylacetat-Copolymeren haben einen Gehalt von 10 bis 35 Gew.-%, vorzugsweise 15 bis 30 Gew.-% Vinylalkohol.

Bei den erfindungsgemäss einsetzbaren Copolymeren können von 60% bis zu 100% der Acetylgruppen zum Alkohol verseift sein.

Die Copolymerisate haben einen Schmelzindex nach DIN 53 735 (190°C/21,18 N) von 90 bis 1,0g/10 Minuten, bevorzugt von 50 bis 5 g/10 Minuten.

Als ummantelnde Kabel werden Kabel im weitesten Sinne verstanden. Vorzugsweise werden Glasfaserkabel und elektrische Leitungskabel, besonders bevorzugt elektrische Leitungskabel erfindungsgemäss ummantelt.

Die Kabel können im Haushalt, im industriellen Bereich und im Bereich des Transportwesens eingesetzt werden.

Weiter wurde gefunden, dass durch eine Erniedrigung des Molekulargewichts bzw. durch Erhöhung des Schmelzindex des erfindungsgemäss zu verwendenden Copolymerisats der Kabelummantelung das Verhalten im Brandfall merklich verbessert -_{'}._{'}ird, ohne dass die Verarbeitbarkeit des Produkte nd die mechanischen, chemischen, elektrische. Eigenschaften beeinträchtigt werden. Ein Schmeizindex nach DIN 53 735 bei 190°C und 21,18 N zwischen 90 und 1,0 g/10 Minuten erwies sich geeignet.

Obwohl solche Produkte als nicht geeignet für Extrusionsverfahren gelten, konnten sie ohne Schwierigkeiten verarbeitet werden. Um das Niveau der mechanischen Eigenschaften zu erhöhen, wurde gefunden, dass durch den Zusatz von Nukleierungsmittel, wie z.B. Talkum, die mechanischen Eigenschaften verbessert werden können. Copolymerisate auf Basis Ethylen-Vinylalkohol zeichnen sich durch eine sehr hohe Entzündungstemperatur (ca. 470°C) aus. Der Erweichungsbereich liegt bei 108-110°C. Im Brandfall steigt die Oberflächentemperatur der Ummantelung an. Bei ca. 200°C wird die Viskosität der Schmelze erniedrigt. Bei weiter steigender Temperatur fängt das Material zu tropfen an. Bei einer Temperatur von über 400°C fängt das Polymere an zu verbrennen. Im Falle der Verwendung des Copolymeren als Kabelummantelung wird im Brandfalle durch Abtropfen ein beträchtlicher Anteil der Verbrennungswärme als Schmelzenergie abgeführt. Dadurch erlöscht die Flamme nach sehr kurzer Zeit von selbst, so dass das Kabel selbstverlöschend und dadurch flammwidrig ist.

### Beispiel 1

### Vergleich der Eigenschaften eines Ethylen-Vinylalkohol-Copolymerisat und Weich-PVC-Ummantelungsmaterial

## Patentansprüche

1. Kabelummantelung, dadurch gekennzeichnet, dass sie aus einem, gegebenenfalls Nukleierungsmitteln enthaltenden (teil-)verseifen Ethylen-Vinylacetat-Copolymeren mit einem Gehalt von 10 bis 35% Vinylalkohol besteht.

2. Kabelummantelung nach Anspruch 1 dadurch gekennzeichnet, dass das Copolymere einen Schmelzindex nach DIN 53735 von 90 bis 1,0 g/10 Minuten (190°C; 21,18 N) besitzt.

## Claims

1. Cable covering, characterised in that it consists of a (partially) saponified ethylene/vinyl acetate copolymer which contains 10 to 35% of vinyl alcohol and optionally contains nucleating agents.

2. Cable covering according to Calim 1, characterised in that the copolymer has a melt index according to Dln 53735 of 90 to 1.0 g/10 minutes (190°C; 21.18 N).

## Revendications

1. Gaîne de câble caractérisée en ce qu'elle consiste en un copolymère éthylène-acétate de vinyle (partiellement) saponifié d'une teneur en alcool vinylique de 10 à 35%, contenant éventuellement des agents de nucléation.

2. Gaîne de câble selon la revendication 1, caractérisée en ce que le copolymère a un indice de fusion de 90 à 1,0 g/10 min selon la norme DIN 53735 (190°C; 21,18 N).
